# EUROPÄISCHE PATENTANMELDUNG

(11) **EP 0 039 013 A1**
(43) Veröffentlichungstag der Anmeldung: **04.11.1981**
(21) Anmeldenummer: 81102952.9
(22) Anmeldetag: 16.04.1981
(51) Int. Cl.: B22F 3/20

(54) **Strangpressverfahren**

(30) Priorität: 25.04.1980 SE 8003139
(71) Anmelder: ASEA AB, S-721 83 Västeras (SE)
(72) Erfinder: Larsson, Hans Gunnar, Ing., S-724 60 Västeräs (SE)
(74) Vertreter: Boecker, Joachim, Dr.-Ing.

(57) **Zusammenfassung**

Die Erfindung betrifft ein Strangpreßverfahren zur Herstellung langgestreckter, dichter Körper aus Metall oder Metalllegierungen, wobei man von einem in einer Metallkapsel (23) eingeschlossenen Pulver ausgeht. Eine geschlossene, mit Pulver gefüllte Kapsel (23) wird auf eine bei Druck erforderliche Bindungstemperatur erhitzt. Diese Kapsel wird in eine Preßkammer (14) eingesetzt und von einer Schicht aus einem festen, leichtverformbaren Material (24), wie Talk oder Pyrophyllit umgeben. Ein Kolben (11) wird in die Preßkammer (14) eingeführt und übt auf die Kapsel (23) und das umgebende Material (24) einen solchen Druck aus, daß die Kapsel (23) und das umgebende Material durch eine Öffnung (19) in einer Matrize (22) herausgepreßt werden.

## Beschreibung

Die Erfindung betrifft ein Strangpreßverfahren gemäß dem Oberbegriff des Anspruches 1. Unter "langgestreckten Körpern" im Sinne des Anspruches 1 werden massive Stränge verstanden, vor allem solche, deren Form und Abmessungen geeignet sind, durch Walzen weiterverarbeitet zu werden. Ferner fallen unter den genannten Begriff auch Rohrpreßlinge. Das gepreßte Produkt kann eine sehr hohe Dichte haben. Die vollkommene theoretische Dichte kann man direkt durch das Pressen oder durch eine anschließende Warmbearbeitung erreichen.

Die Vorteile, die man dadurch erreicht, daß man von einem Pulver ausgeht, sind besonders groß bei der Herstellung von Produkten aus hochlegiertem Material. Man vermeidet dadurch Seigerungen, Poren, eine ungleichmäßige Zusammensetzung und eine ungünstig grobe Kornstruktur, wie sie in Gußblöcken auftreten, welche nach konventionellen schmelzmetallurgischen Methoden hergestellt sind. Diese Fehler und die ungünstige Struktur sind eine Folge der langsamen Abkühlung. Die Seigerungen und Poren müssen entfernt werden, was eine geringe Materialausbeute und eine Verteuerung des fertigen Produktes zur Folge hat. Beim Zerkleinern eines Metallstrahls durch einen Gasstrom entstehen kleine Metalltropfen, die nahezu unmittelbar erstarren. Hierdurch erhält man eine außerordentliche günstige, feine Struktur. Diese Struktur kann bei dem folgenden Zusammenpressen des Pulvers zu einem festen Körper erhalten bleiben.

Das Strangpressen von in Kapseln eingeschlossenem Pulver ist bisher durch viele Probleme erschwert worden. Unter anderem ergeben sich bei den bisherigen Methoden große Probleme durch das Falten des Kapselbleches. In einem Artikel mit dem Titel "The Consolidation of Metal Powder by Hot Working within Sheaths" in "Powder Metallurgy" 1958, No. 1, 2, Seiten 94 bis 103, beschreibt I. Williams verschiedene Methoden zur Herstellung von Produkten aus Pulver. In einem Abschnitt wird das Strangpressen beschrieben. Das Falten des Kapselbleches wird als eine ernsthafte Beschränkung dieser Methode genannt. Um die Gefahr des Faltens zu verringern, ist vorgeschlagen worden, die Kapsel vor dem Strangpressen in kaltem Zustand isostatisch zu pressen, um eine Dichte von mindestens 80 % der theoretisch möglichen Dichte zu erhalten. Ein solches Zusammenpressen ist bei Material möglich, das bei einer Granulation ein weiches Pulver ergibt. Dagegen eignet sich dieses Verfahren nicht für Material, das ein hartes, sphärisches Pulver bildet. Eine Kapsel mit Schnellstahlpulver kann nicht so zusammengepreßt werden, daß man eine ausreichende Dichte erzielt.

Der Erfindung liegt die Aufgabe zugrunde, ein Strangpreßverfahren der eingangs genannten Art zu entwickeln, bei der die oben genannten Schwierigkeiten im wesentlichen behoben sind.

Zur Lösung dieser Aufgabe wird ein Verfahren nach dem Oberbegriff des Anspruches 1 vorgeschlagen, welches erfindungsgemäß die im kennzeichnenden Teil des Anspruches 1 genannten Merkmale hat.

Vorteilhafte Weiterbildungen der Erfindung sind in den Unteransprüchen genannt.

Durch die Erfindung ist es möglich, eine mit Pulver gefüllte Kapsel ohne Vorpressung im kalten Zustand mit einem guten Ergebnis strangzupressen, wobei die Dichte des Pulvers in der Kapsel nicht größer zu sein braucht, wie man sie beim Füllen der Kapsel durch Vibration erzielen kann. Das Verfahren nach der Erfindung ermöglicht das Strangpressen von hartem, sphärischen Pulver, das nicht durch kaltes isostatisches Pressen verdichtet werden kann. Die durch Vibration erreichbare Dichte eineslsphärischen Pulvers liegt normalerweise zwischen 67 bis 72 % der theoretischen Dichte. Gemäß der Erfindung wird eine mit Metallpulver gefüllte Kapsel auf eine für die Bindung der Metallpulverkörner untereinander erforderliche Temperatur bei einem entsprechenden Preßdruck erhitzt, worauf die Kapsel in eine Presse eingesetzt und von einer isolierenden Schicht aus einem leicht verformbaren und bei der Preßtemperatur thermisch.stabilen Pulver mit einer Schichtstruktur aus leicht aneinandergleitenden Pulverkörnern, wie Talk oder Pyrophyllit, umgeben wird. Ein Kolben wird in den Pressenraum hineingeschoben und übt auf die Kapsel und das umgebende Material einen solchen Druck aus, daß die Kapsel mit ihrem Inhalt sowie das umgebende Material durch die Öffnung einer Matrize an dem einen Ende der Preßkammer herausgepreßt werden. Der Talk oder das andere Material, der/das die Kapsel umgibt, verhindert im wesentlichen ein Falten des Kapselbleches beim Pressen. Außerdem bewirkt die wärmeisolierende Eigenschaft des Materials, daß das Kapselmaterial nicht in größerem Maße durch Wärmeleitung zur Preßkammerwand abgekühlt wird. Dank dieser Eigenschaft braucht die Kapsel nicht mit Rücksicht auf Wärmeverluste auf eine übertemperatur erhitzt zu werden. Diese Begrenzung der Erhitzung wiederum vermindert die Gefahr eines unerwünschten Kornwachstums. Das Verfahren nach der Erfindung hat weiter den Vorteil, daß kein Rest des Preßlings in der Druckkammer oder Matrize zurückbleibt. Durch das Anbringen einer genügend großen Menge Talk zwischen dem Preßling und dem Druckerzeugungskolben kann ein vollständiges Herauspressen des Preßlings erzielt werden. Es ist daher nicht erforderlich, die Matrize nach jedem Preßvorgang auszutauschen.

Die erreichbare Dichte ist außer von der Temperatur vom Reduktionsgrad beim Strangpressen abhängig. Die Dichte nimmt mit dem Reduktionsgrad zu und kann sich bei einem großen Reduktionsgrad der theoretischen Dichte nähern. Bei einem kräftigen Walzen nach dem Pressen erreicht man dann die gewünschte vollkommene endgültige Dichte. Es ist auch möglich, eine vollkommene Dichte bei kleinem Reduktionsgrad zu erzielen. Zu diesem Zweck wird die pulvergefüllte Kapsel zunächst bei verschlossener Matrizenöffnung in einem ersten Preßvorgang einem sehr hohen Druck in der Preßkammer ausgesetzt. Danach wird die Matrizenöffnung freigelegt,und die pulvergefüllte Kapsel wird bei einem erheblich niedrigeren Druck durch die Matrize herausgepreßt. Eine Vorkompaktierung des Preßlings kann durch Verzögerung des Beginns des Strangpressens auf viele verschiedene Arten erreicht werden. Eine Blechscheibe kann zwischen der Matrize und der Matrizenstütze placiert werden. Ihre Stärke kann so gewählt werden, daß sie zerreißt, wenn der gewünschte Vorkompaktierungsdruck erreicht worden ist, wonach das Strangpressen beginnt. Es ist auch möglich, die Kapsel mit einem Endblech von solcher Stärke auszuführen, daß dieses bei Beginn des Strangpressens einen solchen Widerstand bildet, daß der gewünschte Vorkompaktierungsdruck erreicht wird. Ferner kann man einen verschiebbaren Pfropfen verwenden, der entfernt wird, nachdem die Vorkompaktierung durchgeführt wurde. Die Querschnittsreduktion soll größer als 2:1, vorzugsweise größer als 6:1 sein. In den Fällen, in denen das Pressen der pulvergefüllten Kapsel in zwei Stufen erfolgt, muß sie während der ersten, bei geschlossenen Matrizenöffnung erfolgenden Preßstufe einem axialen Druck ausgesetzt werden, der 1 kBar, vorzugsweise-4 kBar übersteigt.

Talk ist beim Pressen ein geeignetes Hilfsmaterial, das sowohl wärmeisolierend ist wie auch auf geeignete Weise verformt werden kann. Wichtig ist auch, daß Talk leicht erhältlich und billig ist. Das Füllen des Zwischenraumes zwischen der Kapsel und der Preßkammerwand kann durch zweckmäßige Korngrößenverteilung des benutzten Talks erleichtert werden. Die Preßeigenschaften können dadurch verbessert werden, daß man den Talk mit einem Schmiermittel, wie z. B. Polytetrafluoräthylen, Bornitrid, Graphit oder Molybdänsulfid, vermischt. Eine andere Möglichkeit zur Erleichterung des Pressens besteht darin, die Innenfläche der Druckkammer mit einem die Reibung herabsetzenden Mittel, wie Polytetrafluoräthylen, zu belegen. Im Hinblick auf die Möglichkeit, Talk um die Kapsel anzubringen, muß der Spalt zwischen der Kapsel und der umgebenden Preßkammerwand eine bestimmte Mindestgröße haben. Außerdem muß die Talkschicht im Hinblick auf die Wärmeisolierung und auf das Pressen eine bestimmte Dicke haben. Eine Schichtdicke von 10 bis 40 mm wird für zweckmäßig gehalten. Um den Kraftverlust beim Pressen zu verringern, kann es angebracht sein, eine Presse zu verwenden, bei welcher der Zylinder der Preßkammer im Verhältnis zur Matrize axial beweglich angeordnet ist. Während des Pressens ist die Preßkammerwand frei beweglich und wird aufgrund der beim Einführen des Preßkolbens in die Preßkammer auftretenden Reibung zwischen dem Talk und.der Preßkammerinnenwand axial über die Matrize geschoben.

Es ist auch möglich, rohrförmige Preßlinge mit dem Verfahren nach der Erfindung zu verpressen. Dabei besteht der Preßling aus einer hohlen zylinderringförmigen Kapsel, die mit Pulver gefüllt ist. Der zentrale Innenkanal des rohrförmigen Preßlings ist mit Talk oder einem ähnlichen leichtverformbaren Material derselben Art wie das den Preßling umgebende Material ausgefüllt. Zweckmäßig wird eine vorgepreßte Stange aus Talk in den Rohrpreßling eingesetzt. Auch kann ein fester Dorn mit einer Schicht aus Talk zwischen dem Dorn und Rohrinnenwand verwendet werden. Dieser Aufbau ist vorteilhaft beim Pressen von Produkten mit kleinen Löchern. Es ist auch möglich, Produkte mit mehreren parallelen Kanälen zu pressen, indem man den Preßling mit mehreren parallelen Löchern versieht. Der Preßling kann aus mehreren verschiedenen Materialien aufgebaut sein. So kann beispielsweise ein Rohrpreßling in seinem äußeren Bereich aus einfachem Stahl und in seinem inneren Bereich aus rostfreiem Material bestehen. In gewissen Fällen kann es zweckmäßig sein, den Talk oder ein anderes Material während der nach dem Pressen nachfolgenden Bearbeitung im Rohr oder in den Kanälen zu belassen.

Anhand der Figuren soll die Erfindung näher erläutert werden. Es zeigen
Fig. 1 schematisch eine Presse zur Durchführung des Verfahrens nach der Erfindung,
Fig. 2 und 3 detaillierter und in vergrößertem Maßstab den Bereich um die Matrize beim Pressen eines massiven Preßlings bzw. eines rohrförmigen Preßlings. Der Innenkanal des rohrförmigen Preßlings ist dabei an beiden Enden geschlossen.

Der Pressenrahmen 1 besteht aus den Jochen 2 und 3, dem Ständer 4 und einem kraftaufnehmendem Bandmantel 5. Am unteren Joch 2 ist mit Hilfe eines Fassungsringes 7 eine Matrizenstütze 6 mit einem Kanal 9 befestigt. Im oberen Joch 3 ist ein Betätigungszylinder 8 mit einem Betätigungskolben 10 befestigt. Ein Druckerzeugungskolben 11 ist mit dem Betätigungskolben 10 mittels einer Scheibe 12 verbunden, welche mit Führungsrollen 13 versehen ist, die .auf Schienen am Ständer 4 laufen. Zum Heben des Druckerzeugungskolbens 11 und zum Einschieben des Betätigungskolbens 10 in den Zylinder 8 sind nicht gezeigte Verstellzylinder vorhanden. Im Pressenrahmen befindet sich ein Preßzylinder 14 mit Endflanschen 15 und 16, die mit Führungsrollen 17 versehen sind, die auf Schienen am Ständer 4 laufen. Der Preßzylinder kann mit Hilfe der Verstellzylinder 18, die im oberen Teil des Pressenrahmens 1 befestigt sind und deren Kolbenstangen 20 mit dem unteren Flansch 15 des Preßzylinders verbunden sind, vertikal verschoben werden. Auf der Matrizenstütze 6 liegt eine Scheibe 21, auf welcher eine Matrize 22 mit einer öffnung 19 ruht. Im Preßzylinder 14 befindet sich ein Preßling, der aus einer Kapsel 23 besteht, die mit einem Metallpulver gefüllt ist. Die Kapsel 23 ist von einem leichtverformbaren Material 24 umgeben, bei dem es sich vorzugsweise um Talkpulver handelt.

Die Scheibe 21 dient als Sprengblech und wird in solchen Fällen benutzt, in denen die Kapsel 23 vor.dem Strangpressen vorkompaktiert werden soll. Wenn eine bestimmte Preßkraft erreicht worden ist, zerreißt die Scheibe 21 und das Strangpressen beginnt. Das Kapselmaterial und das umgebende isolierende, leichtverformbare Material (Talk) 24 treten zusammen durch die Matrize 22 aus, wie es in Figur 2 gezeigt ist. Beim Pressen eines rohrförmigen Preßlings mit einem Kern 25 aus verformbaren Material erhält man ein Produkt mit einem Kern, wie es in Figur 3 gezeigt ist. Talk, der das Metallprodukt umgibt, und der beim Pressen von Rohren den Kern bildet, ist nach dem Pressen spröde und kann ohne Schwierigkeiten entfernt werden. In Figur 3 besteht der rohrförmige Preßling aus der äußeren und inneren Metallkapselwand 23a bzw. 23b, die zusammen eine hohle zylinderringförmige Kapsel bilden, und dem in diese Kapsel eingefüllten Pulver 26. In Figur 3 darf dieses Pulver 26 trotz seiner gleichartigen Darstellung nicht mit dem leicht verformbaren Material 24 und 25 verwechselt werden.

## Patentansprüche

1. Strangpreßverfahren zur Herstellung langgestreckter, dichter Körper aus Metall oder Metallegierungen, wobei man von einem in einer Metallkapsel (23) eingeschlossenen Pulver ausgeht, dadurch gekennzeichnet, daß die mit Pulver gefüllte und geschlossene Kapsel (23) auf Bindungstemperatur erhitzt wird, dann in eine Preßkammer (14) eingesetzt wird und von einer isolierenden Schicht aus einem leichtverformbaren Material (24), wie Talk oder Pyrophyllitₗumgeben wird und daß anschließend ein Druckerzeugungskolben (11) in die Preßkammer (14) eingeführt wird, der auf die Kapsel (23) und das umgebende Material (24) einen solchen Druck ausübt, daß die Kapsel (23) und das umgebende Material (24) durch die Öffnung (19) einer , Matrize (22) an dem einen Ende der Preßkammer (14) herausgepreßt werden.

2. Verfahren nach Anspruch 1, dadurch gekennzeichnet, daß die-Kapsel (23) zunächst einem hohen Druck in der geschlossenen Preßkammer (14) ausgesetzt wird, worauf die Öffnung (19) der Matrize freigelegt und die Kapsel (23) mit Pulver durch die Öffnung (19) der Matrize (22) herausgepreßt wird.

3. Verfahren nach Anspruch 1 oder 2, dadurch gekennzeichnet, daß die Querschnittsreduktion beim Strangpressen größer als 3:1 ist.

4. Verfahren nach Anspruch 2, dadurch gekennzeichnet, daß die Kapsel (23) bei dem Preßvorgang in geschlossener Preßkammer einem axialen Druck ausgesetzt wird, der 2 kBar, vorzugsweise 4 kBar überschreitet.

5. Verfahren nach einem der vorhergehenden Anspruche, dadurch gekennzeichnet, daß das isolierende, verformbare Material (24) mit einem Schmiermittel, wie beispielsweise Bornitrid, Graphit oder Molybdänsulfid, gemischt ist.

6. Verfahren nach einem der vorhergehenden Ansprüche, dadurch gekennzeichnet, daß die Innenwand der Preßkammer (14) mit einem die Reibung herabsetzenden Material, wie beispielsweise Polytetrafluoräthylen, belegt wird.

7. Verfahren nach einem der vorhergehenden Ansprüche, dadurch gekennzeichnet, daß der Preßzylinder (14) während des Pressens relativ zur Matrize (22) verschoben wird.

8. Verfahren nach einem der vorhergehenden Ansprüche, dadurch gekennzeichnet, daß die Schicht des die Kapsel (23) umgebenden isolierenden und leichtverformbaren Materials (24) zwischen 10 und 40 mm dick ist.

9. Verfahren nach einem der vorhergehenden Ansprüche, dadurch gekennzeichnet, daß bei einem rohrförmigen Rohling, der aus einer pulvergefüllten hohlen zylinderringförmigen Kapsel (23a, 23b) besteht, oder bei einem entsprechend aufgebauten Rohling mit mehreren axialen Kanälen der zentrale Innenkanal bzw. die mehreren Kanäle mit einem leichtverformbaren Material (25), wie z. B. Talk, gefüllt wird/werden.

₁0. Verfahren nach Anspruch 9, dadurch gekennzeichnet, daß eine vorgepreßte Stange aus dem verformbaren Material in die rohrförmige Kapsel (23a) eingebracht wird.
